# EUROPÄISCHE PATENTSCHRIFT

(11) **EP 1 967 601 B1**
(45) Veröffentlichungstag und Bekanntmachung des Hinweises auf die Patenterteilung: **07.08.2013**
(21) Anmeldenummer: 08002244.5
(22) Anmeldetag: 07.02.2008
(51) Int. Cl.: C23C 4/06, C23C 4/10, C23C 4/12, C22C 38/22

(54) **Verfahren zur Herstellung einer Beschichtung**
Method for manufacturing a coating
Procédé de fabrication d'un revêtement

(30) Priorität: 06.03.2007 DE 102007010698
(43) Veröffentlichungstag der Anmeldung: 10.09.2008
(73) Patentinhaber: Bayerische Motoren Werke Aktiengesellschaft, 80809 München (DE)
(72) Erfinder: Walter, Martin, 80337 München (DE); Wagener, Wolfram, Dr., 34305 Niedenstein (DE); Daiker, Klaus, 72770 Reutlingen (DE); Wittmann, Markus, 84079 Bruckberg (DE); Mielsch, Goetz, 80992 München (DE)

(56) Entgegenhaltungen:
- EP-A1- 0 051 869
- EP-A2- 1 209 246
- EP-B1- 0 246 596
- EP-B1- 0 493 695
- WO-A1-2004/111290
- DE-A1- 2 356 616
- DE-B4- 10 306 919
- DE-C2- 4 411 296
- DE-C2- 4 447 514
- FR-A5- 2 177 134
- JP-A- 63 121 648

## Beschreibung

Die Erfindung bezieht sich auf ein Verfahren zur Herstellung einer Beschichtung durch Lichtbogendrahtspritzen und eine nach dem Verfahren hergestellte Beschichtung. Sie hat ferner eine Vorrichtung zur Durchführung des Verfahrens zum Gegenstand.

Um bei einem Aluminium-Motorblock für eine widerstandsfähige Oberfläche der Zylinderlaufbahn zu sorgen, ist es bekannt, die Zylinderlaufbahn mit einer Eisenbeschichtung durch Lichtbogendrahtspritzen mit einem Eisendraht zu versehen.

Die bekannte Beschichtung erfüllt jedoch nicht die Korrosionsanforderungen, die an einen Verbrennungsmotor zu stellen sind. Zudem weist sie eine Zugspannung auf, die zu lokalen Enthaftungen und damit zum Versagen der Beschichtung im Betrieb führt.

Aus DE 10306919 B4 und EP 0 246 596 B1 ist es bekannt, zum Lichtbogendrahtspritzen einen Verbundstoffdracht aus einer Eisenlegierung und Borcarbid zu verwenden.

Aufgabe der Erfindung ist es daher, eine Beschichtung, insbesondere für die Zylinderlaufbahn von Aluminium-Motorblöcken bereitzustellen, die sich neben einer hohen Verschleißbeständigkeit durch eine hohe Korrosionsfestigkeit und feste Haftung auszeichnet.

Dies wird erfindungsgemäß durch das im Anspruch 1 gekennzeichnete Verfahren erreicht.

Nach der Erfindung wird zum Lichtbogendrahtspritzen eine Eisenlegierung verwendet, die 5 bis 25, vorzugsweise 10 bis 18 Gew.% Chrom und 0,5 bis 5, vorzugsweise 0,8 bis 3 Gew.% Molybdän enthält. Gleichzeitig wird beim Lichtbogendrahtspritzen der zu beschichtenden Oberfläche zusammen mit der geschmolzenen Eisenlegierung Borcarbid (B₄C) zugeführt. Dabei beträgt der Anteil des Borcarbids, der beim Lichtbogendrahtspritzen zugeführt wird, 0,5 bis 8, vorzugsweise 1 bis 5 Gew.%, sodass der Anteil der Eisenlegierung 92 bis 99,5 bzw. 95 bis 99 Gew.% ausmacht.

Die erfindungsgemäße Beschichtung erfüllt alle Korrosionsanforderungen, die an einen Motorblock aus Aluminium oder dergleichen Leichtmetall gestellt werden, insbesondere auch gegen Salz- und Schwefelkorrosion, vor allem auch bei Kraftstoffen mit erhöhtem Schwefelanteil, z. B. Venezuela-Kraftstoff.

Das Borcarbid wird in der beim Lichtbogendrahtspritzen geschmolzenen Eisenlegierung zumindest teilweise in Eisenborid (FeₓBₓ) umgewandelt, wodurch die Beschichtung gehärtet und ihre Verschleißbeständigkeit wesentlich erhöht wird. Durch die Einlagerung von Borcarbid und das Eisenborid in der Beschichtung werden Druckspannungen aufgebaut und damit Enthaftungen verhindert.

Als Eisenlegierung hat sich insbesondere eine Legierung folgender Zusammensetzung als vorteilhaft erwiesen:
0,1 bis 0,7 Gew.% C,
10 bis 18 Gew.% Cr,
0,8 bis 2 Gew.% Mo,
max. 2 Gew.% Mn,
max. 1 Gew.% Si, sowie
Fe als Rest und unvermeidbare Verunreinigungen einzeln max. 0,3 Gew.%, insgesamt max. 1,0 Gew.%.

Das Borcarbid wird vorzugsweise mit einer Teilchengröße von 0,1 bis 10 µm eingesetzt.

Das Lichtbogendrahtspritzen(LDS)-Verfahrenwird auch als TWAS (Twin Wire Arc Spraying) bezeichnet.

Dazu werden zwei Drähte, die aus der erfindungsgemäß verwendeten Eisenlegierung bestehen, einem Spritzkopf zugeführt, derart, dass eine Stromübertragung an die Drähte erfolgt, wobei sich die beiden Drähte mit ihrem Ende berühren, wodurch durch einen permanenten Kurzschluss ein Lichtbogen gebildet wird, der die Drähte an ihrem Ende schmelzen lässt. Hinter der Schmelzzone befindet sich eine Düse, aus der Druckluft oder ein inertes Gas, wie Stickstoff, austritt. Dieser Gasstrom zerstäubt die geschmolzene Eisenlegierung und führt sie der zu beschichtenden Oberfläche zu. Dabei wird erfindungsgemäß vorzugsweise ein Schmelzkopf verwendet, der für das Borcarbid eine Zuführung in den Gasstrom stromaufwärts des Lichtbogens aufweist.

Die Zylinderlaufbahnen eines Verbrennungsmotors werden vor dem Beschichten vorzugsweise mit einem Hochdruckwasserstrahl vorbehandelt. Zur Beschichtung wird der Spritzkopf in einen der Zylinder eingeführt, wobei er während des Spritzens um die Zylinderlängsachse rotiert. Die auf die Zylinderlaufbahn durch thermisches Spritzen aufgebrachte Schicht weist beispielsweise eine Schichtdicke von 0,2 bis 0,6 mm auf. Durch Honen und dergleichen Endbearbeitung wird schließlich beispielsweise eine 0,1 bis 0,2 mm dicke Zylinderlaufbahnbeschichtung erhalten.

Nachstehend ist eine Vorrichtung zur Durchführung des erfindungsgemäßen Verfahrens anhand der Zeichnung beispielhaft näher erläutert, deren einzige Figur eine Seitenansicht einer Lanze für das LDS-Verfahren mit längsgeschnittenem Spritzkopf zeigt.

Danach ist an einer Lanze 1 ein Spritzkopf 2 befestigt. In die Lanze 1 werden, wie durch die Pfeile 3 und 4 dargestellt, zwei Drähte 5, 6 aus der erfindungsgemäßen Eisenlegierung eingeführt, die zu dem Spritzkopf 2 transportiert werden, aus dem sie so austreten, dass sie sich mit ihren Enden 7, 8 berühren. Die Drähte 5, 6 werden mit nicht dargestellten Kontakten mit Strom beaufschlagt, sodass sich an ihren Enden 7, 8 durch einen Kurzschluss ein Lichtbogen und damit eine Schmelzzone 9 bildet.

Hinter der Schmelzzone 9 weist der Spritzkopf 2 einen Vorsprung 10 auf, der mit einer Düse 11 versehen ist, durch die ein Gasstrom austritt, der, wie durch den Pfeil 12 dargestellt, der Lanze 1 zugeführt und in dem Spritzkopf 2, wie mit 13 gestrichelt dargestellt, zu der Düse 11 strömt.

Dem Vorsprung 10 wird über eine Leitung 14 Borcarbid-Pulver aus einem Vorratsbehälter 15 zugeführt, wodurch das Borcarbid-Pulver durch den Gasstrom 13 aus der Düse 11 in die Schmelzzone 9 geblasen und damit mit der zerstäubten geschmolzenen Eisenlegierung der zu beschichtenden Oberfläche 16 zugeführt wird.

## Patentansprüche

1. Verfahren zur Herstellung einer Beschichtung durch Lichtbogendrahtspritzen mit einer Eisenlegierung und Borcarbid, **dadurch gekennzeichnet, dass** das Lichtbogendrahtspritzen bei gleichzeitiger Zufuhr von 92 bis 99,5 Gew.% einer Eisenlegierung, die 5 bis 25 Gew.% Chrom und 0,5 bis 5 Gew.% Molybdän enthält, und 0,5 bis 8 - Gew.% Borcarbid durchgeführt wird, wobei ein Draht aus der Eisenlegierung verwendet und das Borcarbid; das als Pulver eingesetzt wird, getrennt zugeführt wird.

2. Verfahren nach Anspruch 1, **dadurch gekennzeichnet, dass** die Eisenlegierung 10 bis 18 Gew.% Chrom und 0,8 bis 3 Gew.% Molybdän enthält.

3. Verfahren nach Anspruch 1 oder 2, **dadurch gekennzeichnet, dass** die Eisenlegierung folgende Zusammensetzung aufweist:
0,1 bis 0,7 Gew.% Kohlenstoff,
10 bis 18 Gew.% Chrom,
0,8 bis 2 Gew.% Molybdän,
max. 2 Gew.% Mangan,
max. 1 Gew.% Silizium sowie
Eisen als Rest und unvermeidbare Verunreinigungen einzeln max. 0,3 Gew.%, insgesamt max. 1,0 Gew.%.

4. Verfahren nach einem der vorstehenden Ansprüche, **dadurch gekennzeichnet, dass** das Lichtbogendrahtspritzen mit 95 bis 99 Gew.% der Eisenlegierung und 1 bis 5 Gew.% Borcarbid erfolgt.

5. Verfahren nach einem der vorstehenden Ansprüche, **dadurch gekennzeichnet, dass** das Borcarbid mit einer Teilchengröße von 0,1 bis 10 µm eingesetzt wird.

## Claims

1. A method of producing a coating by arc wire spraying with an iron alloy and boron carbide, **characterised in that** the arc wire spraying is performed in a simultaneous supply of 92 to 99.5 wt.% of an iron alloy containing 5 to 25 wt% chromium and 0.5 to 5 wt.% molybdenum and 0.5 to 8 wt.% boron carbide, wherein a wire made of the iron alloy is used and the boron carbide is supplied separately in powder form.

2. A method according to claim 1, **characterised in that** the iron alloy contains 10 to 18 wt.% chromium and 0.8 8 to 3 wt.% molybdenum.

3. A method according to claim 1 or claim 2, **characterised in that** the iron alloy has the following composition:
0.1 to 0.7 wt.% carbon,
10 to 18 wt.% chromium,
0.8 to 2 wt.% molybdenum,
up to 2 wt.% manganese,
up to 1 wt.% silicon and
remainder iron and unavoidable impurities, up to 0.3 wt.% each, maximum total 1.0 wt.%.

4. A method according to any of the preceding claims, **characterised in that** the arc wire spraying is performed with 95 to 99 wt.% of the iron alloy and 1 to 5 wt.% boron carbide.

5. A method according to any of the preceding claims, **characterised in that** the boron carbide is used in a particle size of 0.1 to 10 µm.

## Revendications

1. Procédé de réalisation d'un revêtement par pulvérisation d'un fil avec un arc électrique et comprenant un alliage de fer et de carbure de bore,
**caractérisé en ce que**
la pulvérisation du fil par un arc électrique se fait en fournissant simultanément 92-99,5 % en poids d'un alliage de fer contenant entre 5 et 25 % en poids de chrome et entre 0,5 et 5 % en poids de molybdène et entre 0,5 et 8 % en poids de carbure de bore,
en utilisant un fil formé de l'alliage de fer et du carbure de bore en poudre, fournie séparément.

2. Procédé selon la revendication 1,
**caractérisé en ce que**
l'alliage de fer contient entre 10 et 18 % en poids de chrome et entre 0,8 et 3 % en molybdène.

3. Procédé selon la revendication 1 ou 2,
**caractérisé en ce que**
l'alliage de fer a la composition suivante :
0,1-0,7 % en poids de carbone,
10-18 % en poids de chrome,
0,8-2 % en poids de molybdène,
avec un maximum de 2 % en poids de manganèse, et
un maximum de 1 % en poids de silicium,
le reste étant du fer et les impuretés inévitables allant séparément au maximum jusqu'à 0,3 % et en tout à un maximum de 1,0 % en poids.

4. Procédé selon l'une des revendications précédentes,
**caractérisée en ce que**
la projection d'un fil par un arc électrique utilise un alliage de fer correspondant à 95-99 % en poids et du carbure de bore représentant entre 1 et 5 % en poids.

5. Procédé selon l'une des revendications précédentes,
**caractérisé en ce que**
le carbure de bore utilisé, a des dimensions de particules de 0,1-10 µm.
